# EUROPÄISCHE PATENTSCHRIFT

(11) **EP 0 676 488 B1**
(45) Veröffentlichungstag und Bekanntmachung des Hinweises auf die Patenterteilung: **10.06.1998**
(21) Anmeldenummer: 95104352.0
(22) Anmeldetag: 24.03.1995
(51) Int. Cl.: C23G 5/00, C23G 5/024, C23G 5/032

(54) **Verfahren zum Entfernen organischer Materialien von Triebwerkskomponenten**
Process for removing organic materials from machinery components
Procédé pour enlever des matériause organiques de composants de machines

(30) Priorität: 05.04.1994 DE 4411677
(43) Veröffentlichungstag der Anmeldung: 11.10.1995
(73) Patentinhaber: MTU MOTOREN- UND TURBINEN-UNION MÜNCHEN GMBH, 80976 München (DE)
(72) Erfinder: Schünke, Detlev, D-80993 München (DE); Manier, Monika, Dr., D-85298 Mitterscheyern (DE); Thoma, Martin, Dr., D-80802 München (DE)

(56) Entgegenhaltungen:
- EP-A- 0 426 943
- EP-A- 0 464 652
- EP-A- 0 541 892
- WO-A-93/06204
- WO-A-93/09270
- CH-A- 513 991

## Beschreibung

Die Erfindung betrifft ein Verfahren zum Entfernen von schmelzbaren organischen Abdeck-, Füll- oder Dämpfungsmaterialien aus Hohlräumen und von Oberflächen von Triebwerkskomponenten, bei dem zunächst ein Abschmelzen des organischen Materials in einer artgleichen Schmelze, danach ein Verdünnen und Ablösen eines anhaftenden Restfilms mittels temperiertem Öl an der vorgewärmten Triebwerkskomponente, und in einem späteren Verfahrensschritt eine Behandlung mit einem halbwässrigen organischen Reiniger stattfindet.

Für die Neuteilfertigung und Instandsetzung von Triebwerkskomponenten werden schmelzbare organische Abdeck-, Füll- oder Dämpfungsmaterialien wie beispielsweise Wachs oder Wachsgemische bei Beschichtungsprozessen, beim Laserbohren, beim Abätzen von Beschichtungen oder bei Dreh- und Schleifoperationen von Triebwerkskomponenten eingesetzt. Darüber hinaus werden die Oberflächen von nicht korrosionsbeständigen Werkstoffen während der Lagerung mit öl- oder wachshaltigen Schutzschichten zur Konservierung versehen.

Bei dem Verfahren nach der eingangs genannten WO-A 93/09 270 wird zum Lösen des Ölfilms ein halbwässriger organischer Reiniger oder ein organischer Reiniger verwendet, dem ein zweiter Reinigungsschritt mittels einer alkalischen Reinigungslösung nachgeschaltet ist.

Aufgabe der Erfindung ist es, ein Verfahren zum Entfernen von abschmelzbaren organischen Materialien von Triebwerkskomponenten anzugeben, das kostengünstig, reproduzierbar und zuverlässig die Oberflächen von Triebwerkskomponenten reinigt und von organischen Restfilmen vollständig befreit, ohne Umwelt und Arbeitsplatz zu belasten.

Gelöst wird diese Aufgabe durch folgende Verfahrensschritte:
a) Nach dem Anlösen mit Öl findet ein Verdünnen und Ablösen eines noch an den Oberflächen anhaftenden Materialfilms mittels einem organischen, FCKW- und CKW-freien Reiniger statt und dann
b) ein- oder mehrfaches Nachbehandeln der Oberflächen der Triebwerkskomponenten mittels Reinigungslösungen mit zwischengeschalteten Spül- und/oder Trocknungsschritten, wobei die Reinigungslösungen aus mit Wasser verdünntem Reiniger nach Verfahrensschritt a) bestehen, welcher schrittweise 1:2 bis 1:10 verdünnt ist.

Der Vorteil dieses Verfahrens liegt darin, daß durch die Verwendung ein- und desselben organischen Reinigers zur Vor- und Endreinigung und durch die zunächst unverdünnte und danach verdünnte Verwendung des organischen Reinigers eine kostengüngstige und effektivere Reinigungswirkung erreicht wird.

Schließlich können alle Reinigungs- und Spülprozesse dieses Verfahrens vorteilhaft in Kreisprozessen geführt werden, wobei die Reiniger und Reinigungslösungen über Umkehrosmose, Ultrafiltration und/oder Destillation zurückgewonnen werden können, ohne die Umwelt zu belasten.

In einer bevorzugten Durchführung des Verfahrens erfolgt die Anlösung des anhaftenden Restfilms in einem Mineralöl oder vollsynthetischen Öl mit einer Dichte von 0,6-0,8 g/cm³. Dieses spezifisch leichte Öl hat den Vorteil, daß sich das spezifisch schwerere organische Material als Ölbadsumpf absetz und das Ölbad darüber im oberen Bereich einsatzbereit bleibt.

Bei einer anderen bevorzugten Durchführung des Verfahrens erfolgt die Anlösung des anhaftenden Restfilms in einem Ölbad bei Badtemperaturen von 80 °C bis 150° C. Diese relativ hohen Badtemperaturen tragen dazu bei, daß einerseits ein schnelles Anlösen und Verdünnen des Restfilms erfolgt und andererseits der auf der Oberfläche der Triebwerkskomponente anhaftende Materialfilm aus im wesentlichen Ölmolekülen in seiner Dicke minimiert wird.

Das Nachbehandeln des Material films kann durch Reiniger auf Alkoholbasis erfolgen. Vorzugsweise erfolgt die Nachbehandlung des Material films mittels eines Reinigers aus 0,1 Vol% bis 1 Vol% Tensid und 99 Vol% bis 99,9 Vol% Glycolderivat oder Mischungen von Glycolderivaten. Dieser Reiniger ist in der Lage den auf der Oberfläche verbliebenen Material film, der im wesentlichen aus Ölmolekühlen besteht, vollständig aufzulösen, ohne daß der Einsatz von CKWs oder FCKWs erforderlich wird. Die Glycolderivate ihrerseits sind wasserlöslich und können mit einfachen Spülschritten von den Oberflächen der Triebwerkskomponenten abgespült werden. Dazu wird vorzugsweise destilliertes und/oder demineralisiertes Wasser verwendet.

Der Reiniger auf Glycolbasis enthält vorzugsweise mindesten eines der folgenden Glycolderivate :

a) R1-(C₂H₄O)OH,

mit R1 = CH₃, R1 = C₂H₅ oder R1 = C₄H₉,
und

b) R2-(C₂H₄O)nH,

mit R2 = CH₃O, R2 = C₂H₅O oder R2 = C₄H₉O
und mit n = 2 bis 5.

Diese Reiniger haben den Vorteil,, daß durch einen einfachen Destillationsvorgang die Glycolderivate zurückgewonnen werden können und damit wiederverwendbar sind, so daß ein Kreisprozess ermöglicht wird..

Zum Reinigen werden vorzugsweise der Reiniger und/oder die Reinigungslösungen auf 60 °C bis 80 °C aufgeheizt. Das verbessert die Wirkung insbesondere der Tenside im Reiniger und erhöht die Reinigungswirkung der Reinigungslösungen. Beim Spülen wird vorzugsweise das Wasser auf 80 °C bis 95 °C aufgeheizt. Wenn mit Alkohol gespült oder gereingt wird, kann der Alkohol bis kurz unter seinen Siedepunkt erhizt werden, um eine Rei-nigung von anhaftenden Restmaterialien oder ein Abspülen verbliebener Restsubstanzen von der Oberfläche zu gewährleisten..

Zwischen den Spül- und Reinigungsschritten können vorzugsweise Trocknungsschritte mit Heißluft einer Temperatur zwischen 110 und 150 °C erfolgen. Mit diesem bevorzugten Temperaturbereich werden vorteilhaft wässerige Flüssigkeiten abgedampft. Um vorteilhaft die Oberflächen von jeglicher Kontamination zu befreien, kann vorzugsweise als letzter Trocknungsschritt ein Vakuumtrocknen durchgeführt werden.

## Patentansprüche

1. Verfahren zum Entfemen von schmelzbaren organischen Abdeck-, Füll- oder Dämpfungsmaterialien aus Hohlräumen und von Oberflächen von Triebwerkskomponenten, bei dem zunächst ein Abschmelzen des organischen Materials in einer artgleichen Schmelze, danach ein Verdünnen und Anlösen eines anhaftenden Restfilms mittels temperiertem Öl an der vorgewärmten Triebwerkskomponente, und in einem späteren Verfahrensschritt eine Behandlung mit einem organischen Reiniger stattfindet, dadurch gekennzeichnet, daß nach dem Anlösen mit Öl ein
a) Verdünnen und Ablösen eines noch an den Oberflächen anhaftenden Materialfilms mittels einem organischen, FCKW- und CKW-freien Reiniger stattfindet und sich dann
b) ein- oder mehrfaches Nachbehandeln der Oberflächen der Triebwerkskomponenten mittels Reinigungslösungen mit zwischengeschalteten Spül- und/oder Trocknungsschritten anschließt, wobei die Reinigungslösungen aus mit Wasser verdünntem Reiniger nach Verfahrensschritt a) bestehen, welcher schrittweise 1:2 bis 1:10 verdünnt ist.

2. Verfahren nach Anspruch 1, dadurch gekennzeichnet, daß die Anlösung des anhaftenden Restfilms in einem Mineralöl oder vollsynthetischen Öl mit einer Dichte von 0,6-0,8 g/cm³ erfolgt.

3. Verfahren nach Anspruch 1 oder 2, dadurch gekennzeichnet, daß die Anlösung des anhaftenden Restfilms in einem Ölbad bei Badtemperaturen von 80 °C bis 150 °C erfolgt.

4. Verfahren nach einem der Ansprüche 1 bis 3, dadurch gekennzeichnet, daß das Nachbehandeln des Material films mittels eines Reinigers aus 0,1 Vol% bis 1 Vol% Tensid und 99 Vol% bis 99,9 Vol% Glycolderivat oder Mischungen von Glycolderivaten erfolgt.

5. Verfahren nach einem der Ansprüche 1 bis 4, dadurch gekennzeichnet, daß der Reiniger mindesten eines der folgenden Glycolderivate enthält:
a) R1-(C₂H₄O)OH,
mit R1 = CH₃, R1 = C₂H₅ oder R1 = C₄H₉, und
b) R2-(C₂H₄O)nH,
mit R2 = CH₃O, R2 = C₂H₅O oder R2 = C₄H₉O
und mit n = 2 bis 5.

6. Verfahren nach einem der Ansprüche 1 bis 5, dadurch gekennzeichnet, daß der Reiniger und/oder die Reinigungslösungen auf 60 °C bis 80 °C aufgeheizt werden.

7. Verfahren nach einem der Ansprüche 1 bis 6, dadurch gekennzeichnet, daß zur Verdünnung und für die Spülschritte demineralisiertes Wasser eingesetzt wird.

8. Verfahren nach einem der Ansprüche 1 bis 7, dadurch gekennzeichnet, daß für die Spülschritte das Wasser auf 80 °C bis 95 °C aufgeheizt wird.

9. Verfahren nach einem der Ansprüche 1 bis 8, dadurch gekennzeichnet, daß beim Trocknungsschritt Heißluft einer Temperatur zwischen 110 und 150 °C eingesetzt wird.

10. Verfahren nach einem der Ansprüche 1 bis 9, dadurch gekennzeichnet, daß als letzter Trocknungsschritt ein Vakuumtrocknen durchgeführt wird.

## Claims

1. A process for the removal of fusible, organic covering, filling or damping materials from cavities and surfaces of machinery components, wherein the organic material is first melted off in a molten mass of the same type, an adherent residual film is then thinned and partially dissolved by means of heated oil on the preheated machinery component, and, in a subsequent step, treatment with an organic cleaner takes place, characterised in that, after the partial dissolution by oil:
a) a material film still adhering to the surfaces is thinned and removed by means of an organic, FCHC-free and CHC-free cleaner, followed by
b) single or multiple aftertreatment of the surfaces of the machinery components by means of cleaning solutions with interposed rinsing and/or drying steps, the cleaning solutions comprising water-diluted cleaner according to step a), diluted gradually from 1:2 to 1:10.

2. A process according to claim 1, characterised in that the adherent residual film is partially dissolved in a mineral oil or fully synthetic oil with a density of 0.6 - 0.8 g/cm³.

3. A process according to claim 1 or 2, characterised in that the adherent residual film is partially dissolved in an oil bath at bath temperatures of 80°C to 150°C.

4. A process according to any one of claims 1 to 3, characterised in that the material film is aftertreated with a cleaner comprising 0.1 vol.% to 1 vol.% surfactant and 99 vol.% to 99.9 vol.% glycol derivative or mixtures of glycol derivatives.

5. A process according to any one of claims 1 to 4, characterised in that the cleaner contains at least one of the following glycol derivatives:
a) R1-(C₂H₄O)OH,
wherein R1 = CH₃, R1 = C₂H₅ or R1 = C₄H₉
and
b) R2-(C₂H₄O)nH,
wherein R2 = CH₃O, R2 = C₂H₅O or R2 = C₄H₉O
and wherein n = 2 to 5.

6. A process according to any one of claims 1 to 5, characterised in that the cleaner and/or the cleaning solutions are heated to 60°C to 80°C.

7. A process according to any one of claims 1 to 6, characterised in that demineralised water is used for dilution and for the rinsing steps.

8. A process according to any one of claims 1 to 7, characterised in that the water is heated to 80°C to 95°C for the rinsing steps.

9. A process according to any one of claims 1 to 8, characterised in that hot air at a temperature of between 110°C and 150°C is used in the drying step.

10. A process according to any one of claims 1 to 9, characterised in that vacuum drying is carried out as the last drying step.

## Revendications

1. Procédé pour enlever des matériaux de recouvrement, de remplissage ou d'amortissement organiques fusibles, provenant d'espaces creux et de surfaces de composants de machines, dans lequel on réalise d'abord une séparation par fusion du matériau organique en une masse fondue semblable, puis par dilution et décollement d'une pellicule résiduelle adhérente au moyen d'une huile tempérée sur les composants de machines chauffés au préalable, et, au cours d'une étape ultérieure du procédé, un traitement avec un produit de nettoyage organique, caractérisé en ce qu'à la suite du corroyage avec de l'huile,
a) il est produit une dilution et un décollement d'une pellicule de matériau qui adhère encore aux surfaces, au moyen d'un produit de nettoyage organique exempt de FCKW et CKW, puis
b) un traitement ultérieur simple ou multiple des surfaces des composants de machines au moyen de solutions de nettoyage avec des étapes de rinçage et/ou de séchage intermédiaires, les solutions de nettoyage se composant de produit de nettoyage selon l'étape de procédé a) dilué avec de l'eau, lequel est dilué progressivement à raison de 1:2 jusqu'à 1:10.

2. Procédé selon la revendication 1, caractérisé en ce que le corroyage de la pellicule résiduelle adhérente est effectué dans une huile minérale ou dans une huile entièrement synthétique d'une densité comprise entre 0,6 et 0,8 g/cm³.

3. Procédé selon la revendication 1 ou 2, caractérisé en ce que le corroyage de la pellicule résiduelle adhérente est effectué dans un bain d'huile à des températures de bain comprises entre 80 ° C et 150 ° C.

4. Procédé selon l'une des revendications 1 à 3, caractérisé en ce que le traitement ultérieur de la pellicule de matériau est de préférence réalisé au moyen d'un produit de nettoyage se composant de 0,1 vol% à 1 vol% d'un dérivé tensioactif et de 99 vol% à 99,9 vol% d'un dérivé de glycol ou de mélanges de dérivés de glycol.

5. Procédé selon l'une des revendications 1 à 4, caractérisé en ce que le produit de nettoyage comprend au moins un des dérivés de glycol suivants :
b) R1-(C₂H₄O)OH,
où R1 = CH₃, R1 = C₂H₅ ou R1 = C₄H₉,
et
b) R2-(C₂H₄O)nH,
où R2 = CH₃O, R2 = C₂H₅O ou R2 = C₄H₉O, et où n = 2 à 5.

6. Procédé selon l'une des revendications 1 à 5, caractérisé en ce que le produit de nettoyage et/ou les solutions de nettoyage est/sont chauffé(es) à une température comprise entre 60 ° C et 80 ° C.

7. Procédé selon l'une des revendications 1 à 6, caractérisé en ce que, pour la dilution et pour les étapes de rinçage, on utilise de l'eau déminéralisée.

8. Procédé selon l'une des revendications 1 à 7, caractérisé en ce que, pour les étapes de rinçage, on chauffe l'eau à une température comprise entre 80 ° C et 95 ° C.

9. Procédé selon l'une des revendications 1 à 8, caractérisé en ce que, lors de l'étape de séchage, on utilise de l'air chaud dont la température est comprise entre 110 ° C et 150 ° C.

10. Procédé selon l'une des revendications 1 à 9, caractérisé en ce que, en tant que dernière étape de séchage, on réalise un séchage sous vide.
